# EUROPÄISCHE PATENTSCHRIFT

(11) **EP 0 044 855 B1**
(45) Veröffentlichungstag und Bekanntmachung des Hinweises auf die Patenterteilung: **22.08.1984**
(21) Anmeldenummer: 81900444.1
(22) Anmeldetag: 07.02.1981
(51) Int. Cl.: B41F 17/00, B41F 19/02, B41M 1/30, B41M 5/02, A63C 5/12

(54) **VERFAHREN ZUM FÄRBEN ODER BEDRUCKEN VON BAHNFÖRMIGEN GEGENSTÄNDEN**
METHOD AND DEVICE FOR COLORING OR PRINTING ELONGATED ARTICLES
PROCEDE ET DISPOSITIF POUR COLORER OU IMPRIMER DES OBJETS ALLONGES

(30) Priorität: 07.02.1980 DE 3004566
(43) Veröffentlichungstag der Anmeldung: 03.02.1982
(73) Patentinhaber: CP Components GmbH Kunststoff-Bauteile, D-8225 Traunreut (DE)
(72) Erfinder: CUSTOR, Horst, D-8220 Traunstein/Obb. (DE)
(74) Vertreter: Popp, Eugen, Dr.
(86) Internationale Anmeldenummer: DE8100028
(87) Internationale Veröffentlichungsnummer: WO8102271

## Beschreibung

Die Erfindung betrifft ein Verfahren zum Färben oder Bedrucken von bahnförmigen Gegenständen, insbesondere Skibelägen, aus Thermoplasten, wie Olefinen, insbesondere Hoch-und Niederdruck-Polyäthylen.

Bekanntlich werden seit längerem sogenannte mehrschichtige Skier durch Verkleben mehrerer Schichten hergestellt (vgl. z.B. DE-OS 2 804 943), die ihrerseits einen Unter-, einen Mittel- und einen Oberbau bilden.
- Der Mittelbau besteht im allgemeinen aus einem Holz- oder Hartschaum-Kern, der seitlich mit duroplastischem Kunstharz-Schichtstoff kaschiert ist;
- der Oberbau besteht meistens aus einem mit dem Kern verklebten Aluminiumblech und/oder Laminat aus glasfaserverstärktem Kunststoff (GFK), worauf als Deckbelag eine Kunststoff-Folie aufkaschiert ist, die in weiteren Arbeitsvorgängen dekorativ ausgestaltet wird;
- der Unterbau besteht seinerseits aus einem Aluminiumblech oder einer Schicht aus glasfaserverstärktem Kunststoff (GFK), das bzw. die an einer Seite mit dem Kern verklebt ist und an der anderen Seite (gegebenenfalls über verschiedene weitere Schichten) schliesslich mit dem eigentlichen Lauf-Belag verklebt ist, der im allgemeinen ein transparenter 1 bis 2 mm dicker Kunststoff-Belag ist, und zwar vorzugsweise aus Polyäthylen, nämlich Hoch- oder Niederdruck-Polyäthylen, oder Polytetrafluoräthylen [Teflon (Wz)].

Normalerweise ist dabei die Innenseite des LaufBelags (oder auch des Deck-Belags) bedruckt, um insbesondere den Ski-Hersteller, Typenbezeichnungen, usw., wiederzugeben; dieser Druck ist dann durch den transparenten Belag hindurch sichtbar.

Bisher werden im wesentlichen nur Hoch- und Niederdruck-Polyäthylen-Skibeläge eingesetzt.

Das Dekorieren, insbesondere Bedrucken, derartiger Beläge und Weiterverarbeiten erfolgt bisher sehr aufwendig und trotzdem mit oft schlechter Druckqualität.
- Es wird stückweise, also nicht kontinuierlich bzw. endlos, vorgegangen, nämlich durch Siebdruck (von Mustern, Schriftzügen oder dgl.) mit Epoxid-Druckfarben, wobei zusätzlich der Belag vor dem Bedrucken vorbehandelt werden muss, z.B. thermisch (Beflammen), elektrisch (Korona-Entladung) oder chemisch (Ätzen), da sonst die (Epoxid-) Druckfarbe nicht haften würde.
- nach dem Bedrucken muss etwa 10 bis 20 Stunden lang getrocknet werden, worauf dann der bedruckte und getrocknete Belag zum weiteren Dekorieren mit einer opaken (gefärbten) epoxidhaltigen Vergussmasse (einem opaken Decklack) einschliesslich Härter abgegossen wird, um eine Hintergrundfarben-Schicht für den transparenten Belag zu schaffen;
- diese Vergussmassen-Schicht wird dann mittels eines Klebers normalerweise mit einer Schicht aus glasfaserverstärktem Kunststoff (GFK) verklebt, allerdings erst nach einigen Stunden, nachdem aus der Vergussmasse vollständig das Lösungsmittel, entwichen, also die Masse ausgehärtet ist.

Trotz dieses insbesondere sehr aufwendigen Herstellungsverfahrens ist es bisher nicht gelungen, eine gleichbleibende Druckqualität beim fertigen Ski zu sichern.

Als zahlreiche Fehler, die oft erst ziemlich spät, nämlich 3 bis 10 Monate nach der Herstellung des Skis, auftreten, kommen insbesondere in Frage:
- unzureichende Haftungs-Vorbehandlung des Belags vor dem Bedrucken;
- Angreifen des Druckbilds durch den Kleber, so dass sich Farbtöne ändern, die Konturen des Druckbilds verschwimmen oder Risse innerhalb des Druckbilds auftreten;
- mangelnde Elastizität der Vergussmasse gegenüber dem Belag bzw. unzureichende Haftung der opaken Vergussmasse am z.B. Polyäthylen des Belags, so dass das Ablösen der Vergussmasse sich in hellen Flecken auf der Laufflächen-Seite äussert;
- unzureichendes Abdunsten des Lösungsmittels aus der opaken Vergussmasse, so dass dieses . durch Blasenbildung zusätzlich Haftungsschwierigkeiten zwischen der Vergussmasse und dem z.B. Polyäthylen des Belags und damit unschöne helle Flecken verursacht.

Ähnliche Schwierigkeiten wie für den Lauf-Belag treten auf, wenn ein entsprechender, zu dekorierender Belag als Deck-Belag verwendet wird.

Diese Schwierigkeiten stellen bis heute (trotz mindestens ca. 10 Jahren Erfahrung) immer noch ein ernstes Problem dar, da die Fehlerquellen im einzelnen nicht erforscht sind, so dass es häufig zu Reklamationen der Ski-Abnehmer bei den Ski-Herstellern kommt.

Schliesslich ist trotz allem Aufwand selbst die bestenfalls erreichbare Druckqualität sehr beschränkt auf nur relativ grobstrukturierte Druckbilder, d.h. der Druck von Photographien mit Halbtönen ist praktisch unmöglich.

Aus der DE-OS 2 804 943 ist es zwar noch bekannt, einen auf der Basis eines bestimmten Mischpolymerisats und eines Epoxidharzes hergestellten, mit Füllstoffen und Farbstoffen versehenen Klebelack aufzutragen, der gleichzeitig die Funktion von opaker Vergussmasse (opakem Decklack) und Kleber (vgl. oben) erfüllen sollen; als besonderer Vorteil dieses Klebelacks wird behauptet, dass er bei Raumtemperatur eine praktisch unbegrenzte Tropfzeit besitze, weshalb es möglich sei, im Sinne einer Vorratshaltung eine grosse Anzahl von Laufflächen nach dem Bedrucken mit einer Klebelack-Schicht zu versehen und dann entsprechend den jeweiligen Anforderungen zu beliebiger Zeit zum fertigen Ski weiter zu verarbeiten.

Mit diesem erst in jünster Zeit bekanntgewordenen Verfahren wird also allenfalls ein einzelner Verfahrensschritteingespart, ohne jedoch grundsätzlich am zeitaufwendigen stückweisen und risikoreichen Herstellen von Ski-Belägen (Lauf- und Deckbelägen) oder ähnlichen bahnförmigen Gegenständen irgend etwas zu ändern.

Als relativ aufwendig und nur schwer beherrschbar hat sich auch das Transfer-Druckverfahren nach der DE-OS 2 642 350 herausgestellt, bei dem zur Vermeidung der Migrationsförderung die zu bedruckende Oberfläche von Hochdruck- und Niederdruck-Polyäthylen vorher mit einer farbstoffaffinen thermoplastischen Kunststoff-Schicht, z.B. Polyurethan- oder Polyester-Schicht, versehen wird, die ohne Schwierigkeiten bedruckbar ist.

In der DE-OS 2 731 121 wird nun gelehrt, unter anderem Polyäthylen dadurch zu bedrucken, dass die zu bedruckende Seite eines Formkörpers aus Polyäthylen unter einer ein Aufschmelzen der zu bedruckenden Seite bewirkenden Wärmeeinwirkung in Anlage an einen Druckträger, z.B. Papierdruckträger, gebracht wird, auf den vorher ein Druckbild aus zuerst sublimier- und dann eindiffundierbaren Farbstoffen aufgetragen worden ist. Als vorteilhafte Temperatur wird 160 bis 220°C angegeben. Das In-Anlagebringen des Druckträgers an den Formkörper soll unter leichter und längerzeitiger Druckeinwirkung erfolgen (vgl. Seite 6, Absatz 2 der DE-OS2 731 121). Es hat sich gezeigt, dass bei den in der DE-OS 2 731 121 angegebenen Bedingungen genau dieselben Migrationsprobleme auftreten, die man nach der DE-OS 2 642 350 dadurch zu vermeiden sucht, dass man die zu bedruckende Seite vorher gesondert beschichtet. Ferner hat sich gezeigt, dass die Eindringtiefe der Farbstoffe kaum wahrnehmbar ist, so dass ein dauerhaftes Druckbild nicht erhalten wird. Der Grund dafür liegt offenbar in der Anwendung eines nur «leichten» Anpressdruckes zwischen Druckträger und der zu bedruckenden Seite des Formkörpers. Bei Anwendung höherer Anpressdrücke erwartet man offensichtlich grössere Migrationsprobleme.

Beim Nacharbeiten des aus der DE-OS 2 731 121 beschriebenen Verfahrens stellt man auch noch fest, dass durch das Aufschmelzen der zu bedruckenden Fläche im Formkörper so grosse thermische Spannungen (Spannungsspitzen) entstehen, dass ein Bedrucken von relativ dünnwandigen, z.B. bahnförmigen Gegenständen, insbesondere Skibelägen, ohne zusätzliche Behandlung zur Erzielung eines inneren Spannungsausgleichs nicht möglich ist. Im Bereich der Grenzlinie zwischen der aufgeschmolzenen Druckseite und der sich noch im festen Zustand befindlichen Unterseite erfolgt ein extremer Spannungsabfall, der beim normalen Abkühlen zum Verzug des bedruckten Belags führt.

Schliesslich gibt die DE-OS 2 731 121 ebenfalls keinerlei Anregung für ein kontinuierliches Bedrucken von bahnförmigen Gegenständen der hier fraglichen Art.

Ferner ist aus der US-A-4 138 945 ein Verfahren gemäss Oberbegriff des Anspruches 1 bekannt. Bei diesem Verfahren wird eine flächige Farbübertragung mit geringem Anpressdruck und ohne Tempervorgang vorgenommen, was zu verschwommenen Druckbildern auf verworfenen Gegenständen führt.

Der vorliegenden Erfindung liegt die Aufgabe zugrunde, ein Verfahren der eingangs genannten Art zu schaffen, das konturenscharfe, verzerrungsfreie Brillantdrucke gewährleistet und bei dem auch keine Verwerfungsschwierigkeiten nach der Farbübertragung auftreten.

Die Lösung der gestellten Aufgabe erfolgt erfindungsgemäss durch die Lehre nach dem Kennzeichen des Anspruches 1.

Die vorliegende Erfindung stellt ein Verfahren dar, das eine intensive, migrationsfreie Penetration der Farbstoffe in den bedruckten Gegenstand gewährleistet. Überraschenderweise wird durch die Anwendung eines hohen Liniendruckes von ca. 20 bis 30 N/cm eine Migration vermieden.

Durch das temperaturgesteuerte Tempern werden die bei dünnwandigen Gegenständen ansonsten kaum vermeidbaren Verwerfungsprobleme vermieden.

Besonders vorteilhaft ist, dass erfindungsgemäss die der Druckseite gegenüberliegende Seite des Belags gleichzeitig mit dem Bedrucken geprägt werden kann.

Durch Aufkaschieren des bedruckten Belags mittels eines transparentenn oder hellen Klebers auf eine Verstärkungsmateriallage lässt sich die Farbstärke der Bedruckung (Farbkraft) weiter erhöhen bzw. ein besserer Farb-Kontrast erzielen. Zusätzlich ermöglicht dieses Aufkaschieren bzw. Verkleben einen geringfügigen Übertritt von Druckfarbe aus dem Belag (Folie) in den Kleber und/oder die Verstärkungsmateriallage, was das Druckbild im fertigen Verbund-Bauteil noch tiefer «fixiert».

Anhand der Zeichnung wird nachstehend die Erfindung beispielsweise näher erläutert.

Ein von einer Vorrats-Rolle 1 abgewickelter, zu bedruckender folienartiger Belag läuft gleichzeitig mit einem seinerseits von einer Vorrats-Rolle 4 abgewikkelten Druckträger 3 in eine weitgehend für sich bekanntgewordene (siehe z.B. NL-A-7 509 513) Doppelband-Presse. Der Belag kann später als Ski-Lauf-belag oder Ski-Deckbelag, Fussbodenbelag, Wandbelag oder dgl. verwendet werden.

Die Doppelband-Presse besitzt zwei übereinander angeordnete endlose Bänder 5 und 6, die hochfest sein müssen und deshalb vorzugsweise aus Stahl bestehen. Die Bänder 5 und 6 laufen um Umlenk- bzw. Antriebswalzen 7 und 8 bzw. 9 und 10 im Gleichlauf. Für eine gleichbleibende Bandspannung sind z.B. hydraulisch gesteuerte Bandspanneinrichtungen (nicht gezeigt) vorgesehen.

Die Doppelband-Presse weist auch eine kombinierte Anpress-Wärmebehandlungs-Einrichtung 12 auf, die in mehrere Abschnitte 12a-12d unterteilt ist, um in jedem Abschnitt gesondert einstellbar den folienartigen Belag 2 und den Druckträger 3 mit Anpress- Druck bzw. Temperatur zu beaufschlagen. Die Anpress-Drücke werden durch hydraulische oder pneumatische Zylinder 14 erzeugt, die über Anpress-Rollen 13 auf den Belag 2 und den Druckträger 3 einwirken, die ihrerseits durch einen Anpress-Tisch 11 abgestützt sind. Die erste Anpress-Rolle 13 bewirkt dabei einen relativ hohen Liniendruck von ca. 20 bis 30 N/cm. Die gesonderte Temperatureinstellung erfolgt durch Wärmebehandlungs-Platten 15 in Nähe des Belags 2 und des Druckträgers 3, wobei die Temperatur im ersten Abschnitt 12a am höchsten ist. Die Wärmebehandlungs-Platten 15 in den (in Förderrichtung) ersten drei Abschnitten 12a bis 12c dienen zur Wärmezufuhr zum Belag 2 und zum Druckträger 3 (also als Heizabschnitte). Im letzten Abschnitt 12d dient die Wärmebehandlungs-Platte 15 zur Wärmeabfuhr (Kühlabschnitt). Das Beheizen der Wärmebehandlungs-Platten 15 (also in den Abschnitten 12a bis 12c) kann z.B. durch τhermo-Ol erfolgen.

Es versteht sich, dass die Anzahl der Abschnitte 12a bis 12d (hier vier) und die Anpress-Druck- und Temperatur-Verteilung je nach zu verarbeitendem Material gewählt werden.

In den dem ersten Abschnitt 12a folgenden restlichen Abschnitten 12b bis 12d findet ein Tempern statt, um die eindiffundierten Farbstoffe zu fixieren und einen inneren Spannungsausgleich des bedruckten Belags zu erreichen.

## Patentansprüche

1. Verfahren zum Färben oder Bedrucken von bahnförmigen Gegenständen (2), bei dem von einem kontinuierlich bewegten Druckträger (3), auf dem ein Druckbild aus zuerst sublimier- und dann eindiffundierbaren Farbstoffen aufgetragen ist, unter Einwirkung von Wärme und Druck die Farbe auf den in gleicher Weise kontinuierlich bewegten Gegenstand (2) übertragen wird, wobei zur Übertragung der Farbe der bahnförmige Gegenstand (2) an der zu bedruckenden Seite aufgeschmolzen und der Druckträger (3) unter Einwirkung eines Endlosbandes (5, 6) gegen diese Seite des Gegenstandes (2) gedrückt wird, derart, dass der Druckträger (3) ohne weitere Zwischenschicht in Anlage an die zu bedruckende Seite des Gegenstandes (2) gebracht wird, dadurch gekennzeichnet, dass zum Färben oder Bedrucken von bahnförmigen Gegenständen (2), insbesondere Skibelägen, aus Olefinen, insbesondere Hochdruck-und Niederdruck-Polyäthylen, die Übertragung der Farbe auf den bahnförmigen Gegenstand (2) unter Einwirkung eines Liniendrucks quer zur gemeinsamen Förderrichtung des Gegenstandes und des Druckträgers von ca. 20 bis 30 N/cm erfolgt und dass anschliessend der bedruckte Gegenstand (2') zum inneren Spannungsausgleich getempert wird.

2. Verfahren nach Anspruch 1, dadurch gekennzeichnet, dass ein Druckträger aus Metall, Kunststoff oder vorbehandeltem Papier verwendet wird.

3. Verfahren nach Anspruch 1 oder 2, dadurch gekennzeichnet, dass als die Farbstoffe für sich bekannte lichtechte Farbstoffe verwendet werden.

4. Verfahren nach einem der Ansprüche 1 bis 3, dadurch gekennzeichnet, dass der Druckträger zugspannungsgeregelt in Anlage an den Belag gebracht wird.

5. Verfahren nach einem der Ansprüche 1 bis 4, dadurch gekennzeichnet, dass der Belag und der Druckträger zwischen zwei umlaufenden EndlosBändern einer Doppelband-Presse hindurchgeführt wird.

6. Verfahren nach einem der Ansprüche 1 bis 5, dadurch gekennzeichnet, dass vor der Bedruckung der Belag über eine Vorheiz-Walze und der Druckträger über eine Anwärm-Walze und nach der Bedrukkung der bedruckte Belag über eine Kühl-Walze nahe der Stelle des Ausser-Anlage-Bringens des Druckträgers geführt werden.

7. Verfahren nach einem der Ansprüche 1 bis 6, dadurch gekennzeichnet, dass der bedruckte Belag nachbehandelt wird durch:
- Hochfrequenz-Korona-Entladung,
- anoxidierendes Beflammen oder auf chemischem Wege mit einem Primer.

8. Verfahren nach einem der Ansprüche 1 bis 7, dadurch gekennzeichnet, dass der bedruckte Belag mittels eines transparenten oder hellen Klebers, insbesondere eines Polyurethanklebers, auf eine Verstärkungsmateriallage, z.B. aus hell eingefärbtem glasfaserverstärkten Kunststoff, aufkaschiert wird.

9. Verfahren nach einem der Ansprüche 1 bis 8, dadurch gekennzeichnet, dass der Belag (2) mittels des ihm zugeordneten umlaufenden Endlos-Bandes (5) gleichzeitig prägeprofiliert wird.

## Claims

1. A process for dyeing or printing weblike articles (2) by transferring, from a continuously moving print carrier (3) to which a printed image made up of first sublimable and then diffusing dyestuffs has been applied, the colour under the action of heat and pressure to the article (2) continuously moving in the same way, by melting the weblike article (2) on the side to be printed and pressing the print carrier (3) under the action of an endless belt (5, 6) against this side of the article (2) in such a way that the print carrier (3) rests against that side of the article (2) to be printed without an intermediate layer inbetween, characterised inthat weblike articles (2), in particular ski coatings, made of olefines, in particular highpressure and low-pressure polyethylene, are dyed or printed by transferring the colour to the weblike article (2) under the action of a line pressure of about 20 to 30 N/cm at a right-angle to the common transport direction of the article and the print carrier and in that the printed article (2') is then heat-treated to equalise internal stresses.

2. The process according to claim 1, characterised in that the print carrier used is made of metal, plastics material or pretreated paper.

3. The process according to claim 1 or 2, characterised in that the dyestuffs used are light-fast dyestuffs known per se.

4. The process according to any one of claims 1 to 3, characterised in that the print carrier is brought to rest against the coating under controlled pulling tension.

5. The process according to any one of claims 1 to 4, characterised in that the coating and the print carrier are passed inbetween two revolving endless belts of a twin-belt press.

6. The process according to any one of claims 1 to 5, characterised in that, before the printing, the coating is passed over a preheating roll and the print carrier is passed over a heating roll, and, after the printing, the printed coating is passed over a cooling roll close to where the print carrier is moved away from the position where it was resting against the coating.

7. The process according to any one of claims 1 to 6, characterised in that the printed coating is aftertreated by means of:
- high-frequency corona discharge,
- surface-oxidising flame treatment or chemically, by means of a primer.

8. The process according to any one of claims 1 to 7, characterised in that the printed coating is laminated onto a layer of reinforcing material which is made of, for example, light-coloured glassfibre-reinforced plastic, by means of a transparent or pale adhesive, in particular a polyurethane adhesive.

9. The process according to any one of claims 1 to 8, characterised in that the coating (2) is simultaneously embossed by means of that rotating endless belt (5) with which it is in contact.

## Revendications

1. Procédé pour colorer ou imprimer des objets (2) en forme de bande, dans lequel, sous l'influence de la chaleur et de la pression, la couleur est transférée sur l'objet (2) se déplaçant en continu, à partir d'un support d'impression (3) se déplaçant également en continu et sur lequel une image imprimée est formée à partir de matières colorantes d'abord sublimables puis diffusables, procédé dans lequel pour le transfert de la couleur, l'objet (2) en forme de bande est soumis à une fusion de la surface à imprimer et le support d'impression (3) est pressé sur cette surface de l'objet (2) sous l'action d'une bande sans fin (5, 6) de telle façon que le support d'impression (3) soit amené sans interposition d'autres couches intermédiaires sur la surface à imprimer de l'objet (2), caractérisé en ce que, pour la coloration ou l'impression d'objet (2) en forme de bande, en particulier de revêtement de ski, notamment de polyéthylène haute et basse pression, le transfert de la couleur sur l'objet (2) en forme de bande est réalisé sous l'effet d'une pression linéaire comprise entre environ 20 à 30 N/cm et appliquée transversalement à la direction commune de déplacement de l'objet et du support d'impression et en ce qu'ensuite l'objet imprimé (2') est soumis recuite pour égaliser les contraintes internes.

2. Procédé selon la revendication 1, caractérisé en ce que l'on utilise un support d'impression en métal, en matière plastique ou en papier prétraité.

3. Procédé selon la revendication 1 ou 2, caractérisé en ce que l'on utilise comme matières colorantes des colorants résistants à la lumière et connus en soi.

4. Procédé selon l'une des revendications 1 à 3, caractérisé en ce que le support d'impression est amené sur le revêtement sous une tension de traction contrôlée dans l'installation.

5. Procédé selon l'une des revendications 1 à 3, caractérisé en ce que le revêtement et le support d'impression sont enfilés entre deux bandes sans fin tournantes d'une presse à double bande.

6. Procédé selon l'une des revendications 1 à 5, caractérisé en ce que le revêtement est amené à passer avant l'impression sur un cylindre de préchauffage et le support d'impression sur un cylindre de chauffe légère et après l'impression du revêtement imprimé, sur un cylindre de refroidissement à proximité de l'emplacement d'amenée du support d'impression depuis l'extérieur de l'installation.

7. Procédé selon l'une des revendications 1 à 6, caractérisé en ce que le revêtement imprimé est traité ultérieurement par:
- décharge haute fréquence à effet couronne,
- traitement à la flamme non oxydante ou par voie chimique à l'aide d'une première couche.

8. Procédé selon l'une des revendications 1 à 7, caractérisé en ce que le revêtement imprimé est revêtu d'un matériau collant clair ou transparent, en particulier d'un matériau collant en polyuréthane placé sur une couche de matériau de renforcement telle que par exemple de la matière plastique renforcée fibre de verre et légèrement teintée.

9. Procédé selon l'une des revendications 1 à 8, caractérisé en ce que la couche (2) est marquée régulièrement d'une empreinte par la bande sans fin (5) qui tourne en s'appliquant sur elle.
